# EUROPÄISCHE PATENTSCHRIFT

(11) **EP 0 290 027 B1**
(45) Veröffentlichungstag und Bekanntmachung des Hinweises auf die Patenterteilung: **25.03.1992**
(21) Anmeldenummer: 88107252.4
(22) Anmeldetag: 05.05.1988
(51) Int. Cl.: D06Q 1/02, D06M 16/00

(54) **Verfahren zum Verzieren von Textilgut**
Process for the decoration of textile fabrics
Procédé de décoration de matériau textile

(30) Priorität: 05.05.1987 DD 302453
(43) Veröffentlichungstag der Anmeldung: 09.11.1988
(73) Patentinhaber: Plauener Spitze Gesellschaft mit beschränkter Haftung, O-9900 Plauen (DE)
(72) Erfinder: Singer, Hans-Jürgen, Dr. rer. nat., DDR-9900 Plauen (DD); Hübert, Sabine, Dr. rer. nat., DDR-7066 Leipzig (DD); Klappach, Günter Dr. rer. nat., DDR-7024 Leipzig (DD); Eisenschmidt, Dieter, DDR-9900 Plauen (DD); Kopp, Joachim, Dipl.-Ing., DDR-9900 Plauen (DD); Stüber, Wolfgang, Dipl.-Ing., DDR-9900 Plauen (DD); Kerns, Gerhard, Dr. rer. nat., DDR-7062 Leipzig (DD); Meyer, Dietrich, Prof. Dr. sc. nat., DDR-7050 Leipzig (DD)
(74) Vertreter: von Füner, Alexander, Dr.

(56) Entgegenhaltungen:
- DE-C- 692 690
- GB-A- 439 124
- GB-A- 2 168 393

## Beschreibung

Die Erfindung bezieht sich auf ein Verfahren zum Verzieren von Textilgut, das aus einem Anteil Nutzmaterial und einem Anteil Trägermaterial besteht, durch örtlich begrenzten oder vollständigen Abbau des Trägermaterials.

In der Textilindustrie werden Verzierungseffekte, die auf der Wirkung von Durchbrucheffekten im Textilgut oder auf unterschiedlicher Transparenz abgegrenzter Teile des Textilgutes beruhen, unter anderem dadurch hergestellt, daß bei dem aus Trägermaterial und Nutzmaterial bestehenden Textilgut das Trägermaterial vollständig oder örtlich begrenzt durch Ätzen entfernt wird.

Es ist ein Verfahren zum Verzieren von Textilgut gemäß dem Oberbegriff des Patentanspruchs 1 bekannt, bei dem das Trägermaterial, das aus Viskoseseide besteht und zunächst den Stickgrund bildet, durch Tränken mit Al₂(SO₄)₃-Lösung vor dem Sticken und thermische Behandlung nach dem Sticken, die zur Carbonisation führt, zerstört wird. Ein solches Verfahren, das den Stickereifachleuten als "Trockenätze" bekannt ist, wird von FREIER beschrieben (Technologie und Erzeugnislehre Stickerei, 1984, Leipzig). Das Verfahren hat den Nachteil, daß das Trägermaterial zwar zerstört vorliegt, aber unter Aufwendung hoher mechanischer Kräfte durch Klopfen vom Nutzmaterial getrennt werden muß. Dieser Vorgang ist lärm- und staubintensiv und führt infolge der hohen mechanische Belastung des Nutzmaterials dazu, daß die Stickerei sehr massiv konstruiert werden muß. FREIER beschreibt ein weiteres Verfahren, bei welchem bei der Luftstickereiherstellung als Trägermaterial Polyvinylalkoholfaserstoff verwendet wird, der nach dem Besticken in heißem Wasser aufgelöst wird. Diese Faserstoffart ist jedoch verhältnismäßig kostenaufwendig, so daß sich ihr Einsatz vorwiegend auf die Herstellung sehr feiner Stickereien beschränken muß. Des weiteren unterliegt das Verfahren Einschränkungen hinsichtlich einer möglichen Thermofixage des Textilgutes vor dem Herauslösen des Trägermaterials. Eine solche Fixage ist hier nur bis etwa 180 °C möglich, wobei bestimmte Nutzmaterialarten nicht vollständig ausfixiert werden können.

Weiterhin ist es bekannt, örtlich begrenzte Verzierungen von Textilgut mit Hilfe des Ausbrenndrucks herzustellen. Eine Beschreibung des Grundprozesses gibt RATH (Lehrbuch der Textilchemie, 1972, Berlin - Heidelberg - New York). Hierbei werden verdickte Säuren oder saure Salze auf ein wiederum aus Träger- und Nutzmaterial bestehendes Textilgut aufgedruckt, wonach unter Hitzeeinwirkung eine lokale, mustergemäße Carbonisation erfolgt. Dieses Verfahen ist energieaufwendig, wegen der notwendigen mechanischen Nachbehandlung faserstoffbelastend und wegen der verwendeten aggressiven Chemikalien und Abbauprodukte mit vergleichsweise hohem sicherheitstechnischen Aufwand verbunden.

Hier will die Erfindung Abhilfe schaffen.
Die Erfindung, wie sie in den Ansprüchen gekennzeichnet ist, löst die Aufgabe, ein Verfahen zum Verzieren von Textilgut zu schaffen, bei dem das aus Nutzmaterial und Trägermaterial bestehende Textilgut faserschonend und ohne mechanische Belastung behandelt wird, so daß auch sehr feine Verzierungen herstellbar sind, wobei weniger die Umwelt belastende aggressive Wirkstoffe eingesetzt werden und eine Weiterverarbeitung der Abbauprodukte gewährleistet ist.

Die durch die Erfindung erreichten Vorteile sind im wesentlichen darin zu sehen, daß bereits im ersten Verfahrensschritt die Dessinierung festgelegt ist, da die Verzierungseffekte im Textilgut vorgefertigt sind. Die Verzierung erfolgt entweder in der Weise, daß auf ein vorhandenes Trägermaterial in vorbestimmter, mustergemäßer Anordnung Nutzmaterial aufgebracht wird, oder es können in einem aus Trägermaterial und Nutzmaterial bestehenden Textilgut vorbestimmte, mustergemäße Bereiche inertisiert werden. Danach wird das Textilgut einer enzymatischen Hydrolyse unterworfen. Das Textilgut, welches aus einem aus nicht enzymbeständigen Faserstoffarten bestehenden Trägermaterial und aus einem aus enzymbeständigen und/oder gegenüber dem Trägermaterial enzymbeständigeren Faserstoffarten bestehenden Nutzmaterial aufgebaut ist, wird infolge der enzymatischen Hydrolyse in einer Art verändert, daß der vom nicht abgebauten Nutzmaterial gebildete Verzierungseffekt erhalten bleibt.

Ein weiterer Vorteil ist darin zu sehen, daß das Trägermaterial aus Celluloseregeneratfasern und das Nutzmaterial aus Synthesefaserstoff oder aus Mischungen Synthesefaserstoff/Cellulosefaserstoff besteht, demzufolge werden für die enzymatische Hydrolyse Cellulasen eingesetzt. Diese setzen in gelöstem Zustand die Cellulose in Glukose um, wobei das Trägermaterial aus dem Nutzmaterial herausgelöst wird.

Der Anwendungsbereich des erfindungsgemäßen Verfahrens läßt sich erheblich dadurch erweitern, daß als Nutzmaterialien auch Faserstoffarten eingesetzt werden, welche nicht absolut enzymbeständig, sondern lediglich gegenüber dem Trägermaterial enzymbeständiger sind. Diese Faserstoffarten können entweder separat oder in Mischung mit enzymbeständigen Faserstoffarten eingesetzt werden. In der Praxis sind dies zum einen Cellulosefaserstoffe, welche gegenüber Celluloseregeneratfaserstoffen einen höheren Durchschnittspolymerisationsgrad und höhere Kristallinität besitzen. Sie werden zweckmäßig vor der enzymatischen Hydrolyse in an sich bekannter Weise inertisiert. Ebenso ist es auch möglich, inertisierte Celluloseregeneratfaserstoffe als Nutzmaterial einzusetzen.

Das erfindungsgemäße Verfahren läßt sich vorteilhaft einmal dort anwenden, wo es um das Herauslösen des gesamten Trägermaterials aus dem Nutzmaterial nach der Vorfertigung der Verzierungseffekte geht. Dieses ist beispielsweise bei der Herstellung von Luftstickereien der Fall. Hier bildet ein aus Celluloseregeneratfaserstoff bestehendes Gewebe das Trägermaterial, welches in der Verfahrensstufe "Vorfertigen der Verzierungseffekte" mit Fadenmaterial aus Synthesefaserstoff, Mischungen Synthesefaserstoff/Cellulosefaserstoff (inertisiert) oder Cellulosefaserstoff (inertisiert) bestickt wird. Bei der enzymatischen Hydrolyse wird das Trägermaterial vollständig herausgelöst; als Produkt verbleibt das Luftstickereierzeugnis.

Ein weiteres wichtiges Anwendungsgebiet besteht in der Herstellung von flächenhaftem Textilgut, bei welchem Musterpartien unterschiedlicher Transparenz über die Fläche verteilt vorliegen. Hier besteht die textile Fläche zunächst aus dem Trägermaterial (vorteilhaft Celluloseregeneratfaserstoff) und dem Nutzmaterial (vorteilhaft Synthesefaserstoff). Die Verzierungseffekte werden in der Weise vorgefertigt, daß in bekannter Weise mittels Schablonen Musterteile abgedeckt werden; auf die offenliegenden Musterteile wird das Inertisierungsmittel aufgebracht. Nachfolgend wird das Textilgut der enzymatischen Hydrolyse unterzogen. Dabei wird aus den beim Vorfertigen abgedeckten Musterteilen das Trägermaterial entfernt, während es in den inertisierten Musterteilen erhalten bleibt. Das Nutzmaterial wird nicht angegriffen. Auf diese Weise entsteht die oben beschriebene textile Fläche.

Die erfindungsgemäßen Verfahrensbedingungen zeichnen sich dadurch aus, daß Extrema bei Temperatur und Druck vermieden werden. Vorteilhaft wird bei der enzymatischen Hydrolyse in einem Flottentemperaturbereich von 40 bis 60 °C, einem pH-Wert-Bereich von 4,0 bis 5,5 und bei atmosphärischem Druck gearbeitet. Als Enzyme lassen sich sowohl handelsübliche als auch durch Fermentation frisch gewonnene Cellulasen einsetzen. Von der Konfektionierungsform her können letztere als Kulturfiltrat, als Konzentrat oder als gereinigtes Trokkenpräparat vorliegen. Besonders geeignete Enzyme sind Cellulasen der Stämme ZIMET 43 802 (gewonnen aus Pilzmutante Aspergillus terreus), ZIMET 43 803 und ZIMET 43 804 (beide gewonnen aus Trichoderma reesei), die am 20. September 1985 bei der Hinterlegungstelle im Zentralinstitut für Mikrobiologie und Experimentelle Therapie der Akademie der Wissenschaften der DDR, Beutenberg Str. 11, Jena, sowie am 26. April 1988 bei der National Collection of Agricultural and Industrial Microorganisms (NCAIM), Postfach 53, Budapest, hinterlegt wurden. Die Stämme erhielten bei der Hinterlegung bei der NCAIM die Hinterlegungsnummern 001057 (ZIMET 43 802), 001055 (ZIMET 43 803) und 001056 (ZIMET 43 804).

Die enzymatische Hydrolyse kann sowohl einstufig als auch mehrstufig durchgeführt werden.

Schließlich ist es ohne weiteres möglich, die hierbei entstehende Glukose in an sich bekannter Weise zu Ethanol oder anderen Wertstoffen weiterzuverarbeiten.

Durch diese Maßnahmen des Verfahrens ist eine breite Musterungsmöglichkeit gewährleistet, das Nutzmaterial wird schonend behandelt, und bei sicherheitstechnisch sehr geringem Aufwand ist eine kostengünstige Durchführung ermöglicht.

Im folgenden wird die Erfindung anhand von Ausführungsbeispielen näher erläutert:

### Beispiel 1:

Ein leinwandbindiges Gewebe aus VI-S, Fadendichten 240/dm (Kette) und 280/dm (Schuß), Masse je Flächeneinheit 65 g/m², wird mit Fäden aus PE-F, Feinheit 30 tex x 2 (Vorderfaden) und 10 tex x 2 (Hinterfaden) bestickt. Anschließend erfolgt eine Behandlung mit einer Cellulaselösung mit folgenden Parametern:
- - Cellulase:: gewonnen durch Fermentation aus Trichoderma reesei ZIMET 43 803 und eingesetzt als Kulturfiltrat mit FPA 16 IU/ml
- - pH-Wert:: 4,6
- - Temperatur:: 50°C
- - Druck:: atmosphärisch
- - Flottenverhältnis:: 1 : 10
- - Behandlungsdauer:: 16 h

Es entsteht eine aus 100 % Polyester bestehende Luftstickerei. In der Lösung verbleibt Glukose und ein geringer Anteil ihrer Oligomeren. Die Lösung wird in bekannter Weise zu Ethanol aufgearbeitet.

### Beispiel 2:

Ein Gewebe gemäß Beispiel 1 wird wie oben beschrieben bestickt. Aus dem trockenen Cellulasepräparat "Onozuka R 10" (handelsüblich) wird eine Enzymlösung mit FPA 16 IU/ml hergestellt, der pH-Wert auf 4,6 eingestellt und die Bedingungen für die Behandlung des Gewebes wie im Beispiel 1 gewählt.

Nach 12stündiger Behandlung wird die flüssige Phase vom Gewebe durch Abpressen abgetrennt und das Gewebe mit frischer Enzymlösung weitere 12 h behandelt. Danach verbleibt eine aus Polyesterfäden bestehende Luftstickerei.

Die abgetrennten flüssigen Phasen enthalten die Spaltprodukte der enzymatisch abgebauten Viskoseseide und werden in bekannter Weise weiterverarbeitet.

### Beispiel 3:

Ein Gewebe gemäß Beispiel 1 wird mit Fadenmaterial aus Bw, Feinheit 10 tex x 2 (Vorderfaden) und 6,4 tex x 2 (Hinterfaden) bestickt, welches vor der Verarbeitung mit Paraffin inertisiert wurde. Die enzymatische Hydrolyse wird gemäß Beispiel 1 vorgenommen, jedoch unter Einsatz einer Cellulase, die durch Fermentation mittels Trichoderma reesei ZIMET 43 804 hergestellt und aus dem Konzentrat durch Rückverdünnung auf die FPA 16 IU/ml eingestellt wurde. Die danach entstandene Luftstickerei besitzt in der Reißfestigkeit noch 80 % der Ausgangsfestigkeit.

### Beispiel 4:

Ein leinwandbindiges Gewebe aus 50 PE-F/50 VI-F, Fadendichten 270/dm (Kette) und 150/dm (Schuß), Masse je Flächeneinheit 230 g/m², wird im Schablonendruckverfahren mustergemäß mit verflüssigtem Paraffin inertisiert. Anschließend erfolgt eine enzymatische Hydrolyse gemäß Beispiel 1, aber unter Verwendung einer Cellulase, die durch Fermentation mittels Aspergillus terreus ZIMET 43 802 hergestellt wurde und als gereinigtes Trockenpräparat vorliegt. Es entsteht ein verziertes textiles Flächengebilde, welches mustergemäß Bereiche höherer Transparenz an den Stellen aufweist, an welchen bei der Vorbehandlung kein Inertisierungsmittel aufgebracht wurde und demzufolge der VI-F-Anteil hydrolysiert wurde.

## Patentansprüche

1. Verfahren zum Verzieren von Textilgut, das aus einem Anteil Trägermaterial und einem Anteil Nutzmaterial besteht, durch örtlich begrenzten oder vollständigen Abbau des Trägermaterials, dadurch gekennzeichnet, daß die Verzierungseffekte vorgefertigt werden und danach das Texilgut einer enzymatischen Hydrolyse unterworfen wird, wobei das Trägermaterial aus nicht enzymbeständigen und das Nutzmaterial aus enzymbeständigen und/oder gegenüber dem Trägermaterial enzymbeständigeren Faserstoffarten besteht.

2. Verfahren nach Anspruch 1, dadurch gekennzeichnet, daß das Trägermaterial aus Celluloseregeneratfaserstoff und das Nutzmaterial aus Synthesefaserstoff oder aus Mischungen Synthesefaserstoff/Cellulosefaserstoff besteht und daß als Enzyme Cellulasen eingesetzt werden.

3. Verfahren nach Anspruch 1 und 2, dadurch gekennzeichnet, daß das Trägermaterial vor der enzymatischen Hydrolyse örtlich begrenzt inertisiert wird.

4. Verfahren nach Anspruch 1 und 2, dadurch gekennzeichnet, daß als Nutzmaterial Cellulosefaserstoff eingesetzt wird, der vor der enzymatischen Hydrolyse inertisiert wird.

5. Verfahren nach Anspruch 1, dadurch gekennzeichnet, daß die enzymatische Hydrolyse bei einer Temperatur von 40 bis 60 °C und atmosphärischem Druck durchgeführt wird und daß der pH-Wert der Lösung zwischen 4,0 und 5,5 liegt.

6. Verfahren nach Anspruch 1 und 5, dadurch gekennzeichnet, daß für die enzymatische Hydrolyse durch Fermentation frisch gewonnene Cellulasen in der Konfektionierungsform als Kulturfiltrat, als Konzentrat oder als gereinigtes Trockenpräparat oder handelsübliche Cellulasen eingesetzt werden.

7. Verfahren nach Anspruch 1, 5 und 6, dadurch gekennzeichnet, daß für die enzymatische Hydrolyse Cellulasen eingesetzt werden, die durch Fermentation aus den Pilzmutanten Aspergillus terreus, ZIMET 43 802, oder Trichoderma reesei, ZIMET 43 803 und ZIMET 43 804, gewonnen werden.

8. Verfahren nach Anspruch 1 und 5 bis 7, dadurch gekennzeichnet, daß die enzymatische Hydrolyse ein- oder mehrstufig durchgeführt wird.

9. Verfahren nach Anspruch 1, dadurch gekennzeichnet, daß die aus der enzymatischen Hydrolyse entstandene Glukose zu Ethanol oder anderen Werkstoffen weiterverarbeitet wird.

## Claims

1. A process for the ornamentation of textile goods, which consist of a support material component and a face material component, by local limited or complete decomposition of the support material, characterized in that the ornamental effects are produced in advance and afterwards the textile goods are subjected to an enzymatic hydrolysis, the support material consisting of non-enzyme-resistant types of fibrous material and the face material consisting of types of fibrous material which are enzyme-resistant and/or more enzyme-resistant than the support material.

2. A process according to Claim 1, characterized in that the the support material consists of regenerated cellulosic fibrous material and the face material of synthetic fibrous material or of mixtures of synthetic fibrous material and cellulosic fibrous material and that cellulase is used as enzyme.

3. A process according to Claim 1, characterized in that the support material is locally rendered limitedly inert before the enzymatic hydrolysis.

4. A process according to Claims 1 and 2, characterized in that cellulosic fibrous material which is rendered inert before the enzymatic hydrolysis is used as the face material.

5. A process according to Claim 1, characterized in that the enzymatic hydrolysis is carried out at a temperature of 40 to 60 °C and atmospheric pressure and that the pH value of the solution is between 4.0 and 5.5.

6. A process according to Claims 1 and 5, characterized in that cellulases freshly obtained by fermentation in the formulated form as culture filtrate, as concentrate or as purified dry preparation, or ordinary commercial cellulases are used for the enzymatic hydrolysis.

7. A process according to Claims 1, 5 and 6, characterized in that cellulases obtained by fermentation from the fungal mutants Aspergillus terreus, ZIMET 43 802, or Trichoderma reesei, ZIMET 43 803 and ZIMET 43 804 are used for the enzymatic hydrolysis.

8. A process according to Claims 1 and 5 to 7, characterized in that the enzymatic hydrolysis is carried out in one or more stages.

9. A process according to Claim 1, characterized in that the glucose arising from the enzymatic hydrolysis is processed further to ethanol or other materials.

## Revendications

1. Procédé pour ouvrager un article textile consistant en une partie de matière de support et une partie de matière utile par dégradation locale ou totale de la matière de support, caractérisé en ce que les effets de décoration sont réalisés au préalable et l'article textile est ensuite soumis à une hydrolyse enzymatique, la matière de support consistant en fibres non résistantes aux enzymes et la matière utile en fibres résistantes aux enzymes et/ou plus résistantes aux enzymes que la matière de support.

2. Procédé selon la revendication 1, caractérisé en ce que la matière de support consiste en fibres de cellulose régénérée et la matière utile en fibres synthétiques ou en mélanges fibres synthétiques/fibres de cellulose, et l'enzyme utilisée est une cellulase.

3. Procédé selon les revendications 1 et 2, caractérisé en ce que la matière de support est protégée localement avant l'hydrolyse enzymatique.

4. Procédé selon les revendications 1 et 2, caractérisé en ce que la matière utile consiste en fibres cellulosiques protégées avant l'hydrolyse enzymatique.

5. Procédé selon la revendication 1, caractérisé en ce que l'hydrolyse enzymatique est réalisée à une température de 40 à 60°C et à pression atmosphérique, et en ce que le pH de la solution se situe entre 4,0 et 5,5.

6. Procédé selon les revendications 1 et 5, caractérisé en ce que l'on utilise pour l'hydrolyse enzymatique des cellulases fraîchement obtenues par fermentation, sous la forme obtenue à la préparation, à l'état de filtrat de culture, à l'état de concentré ou à l'état de préparation sèche purifiée, ou des cellulases du commerce.

7. Procédé selon les revendications 1, 5 et 6, caractérisé en ce que l'on utilise pour l'hydrolyse enzymatique des cellulases obtenues par fermentation de mutants du mycète Aspergillus terreus, ZIMET 43 802, ou de Trichoderma reesei, ZIMET 43 803 et ZIMET 43 804.

8. Procédé selon les revendications 1 et 5 à 7, caractérisé en ce que l'hydrolyse enzymatique est réalisée en un seul stade opératoire ou en plusieurs stades opératoires.

9. Procédé selon la revendication 1, caractérisé en ce que le glucose formé à l'hydrolyse enzymatique est converti en éthanol ou autres produits utiles.
